# EUROPÄISCHE PATENTSCHRIFT

(11) **EP 3 885 486 B1**
(45) Veröffentlichungstag und Bekanntmachung des Hinweises auf die Patenterteilung: **09.04.2025**
(21) Anmeldenummer: 21159675.4
(22) Anmeldetag: 26.02.2021
(51) Int. Cl.: D06N 3/00, D06N 3/04, D06N 3/08, D06N 3/14

(54) **KUNSTLEDER SOWIE EIN VERFAHREN ZUM SEPARIEREN DES TEXTILEN TRÄGERS DESSELBEN**
ARTIFICIAL LEATHER AND METHOD FOR SEPARATING THE TEXTILE SUPPORT FOR SAME
CUIR SYNTHÉTIQUE, AINSI QUE PROCÉDÉ DE SÉPARATION DU SUPPORT TEXTILE ASSOCIÉ

(30) Priorität: 26.03.2020 DE 102020203973
(43) Veröffentlichungstag der Anmeldung: 29.09.2021
(73) Patentinhaber: ContiTech Deutschland GmbH, 30175 Hannover (DE)
(72) Erfinder: NEUMANN, Thorsten, 30419 Hannover (DE); STORRE, Jens, 30419 Hannover (DE)
(74) Vertreter: Continental Corporation

(56) Entgegenhaltungen:
- EP-B1- 0 521 825
- CN-A- 105 178 049
- JP-A- 2013 226 708
- JP-A- S5 188 602

## Beschreibung

Die Erfindung betrifft ein Kunstleder, welches einen textilen Träger und einen mehrere Schichten umfassenden und auf den textilen Träger aufgebrachten Beschichtungsverbund auf Basis von Kunststoffmassen umfasst, wobei die auf den textilen Träger unmittelbar aufgebrachte Schicht als Adhäsionsschicht den Beschichtungsverbund haftfest mit dem textilen Träger verbindet.

Kunstleder der eingangs genannten Art sind vielfältig bekannt und finden beispielsweise als Bezugsmaterial für Sitzmöbel und Automobilinnenräume umfangreiche Verwendung. Der sichtbaren Oberfläche abgewandt wird üblicherweise ein textiler Träger vorgesehen, der auf Basis von Natur- und/oder Kunstfasern als Gewebe, Gelege, Gestrick oder Vlies ausgebildet sein kann. Auf den textilen Träger werden mehrere diskrete Schichten eines Beschichtungsverbundes auf Basis von Kunststoffmassen aufgebracht, die üblicherweise auf Polyvinylchlorid (PVC), Polyolefinen oder Polyurethanen basieren.

Aus der JP S51 88602 A3 und der CN 105 178 049 A sind beispielhaft Kunstleder der vorgenannten Art bekannt, bei denen die Adhäsionsschicht Metallpartikel oder Kohlenstoffpartikel enthält, um die Temperatur- oder Witterungsbeständigkeit des Kunstleders zu erhöhen.

Da der textile Träger üblicherweise eine von der chemischen Zusammensetzung des Beschichtungsverbundes abweichende chemische Zusammensetzung aufweist, kann ein solches Kunstleder nach Ablauf seiner Gebrauchsdauer nicht sortenrein in einen Recyclingprozess aufgenommen werden. Vielmehr kann das Kunstleder, welches ein Verbundsystem aus dem textilen Träger und den Beschichtungsverbund darstellt, bislang lediglich geschreddert und dann in einem weiteren Schritt zu minderwertigen Recyclatprodukten verpresst werden, um eine verwertbare Low-Cost Variante zu generieren. Lediglich in den wenigen Ausnahmefällen, in denen der Beschichtungsverbund und der textile Träger aus der gleichen Materialgruppe, beispielsweise Polyurethan entstammen, kann bislang ein sortenreines Recycling durchgeführt werden. Dies erscheint verbesserungswürdig.

Aufgabe der Erfindung ist es, ein Kunstleder vorzuschlagen, welches eine leichte und vollständige Trennung des textilen Trägers vom darauf aufgebrachten Beschichtungsverbund nach Überschreiten der Nutzungsdauer ermöglicht, um eine sortenreine Aufbereitung der Komponenten des Kunstleders, d. h. textiler Träger einerseits und Beschichtungsverbund andererseits, zu ermöglichen.

Insoweit ist es auch Gegenstand der Erfindung, ein Verfahren zum Separieren des textilen Trägers eines derartigen Kunstleders vom Beschichtungsverbund vorzuschlagen.

Zur Lösung der gestellten Aufgabe wird erfindungsgemäß die Ausgestaltung eines Kunstleders mit den Merkmalen des Patentanspruches 1 vorgeschlagen.

Vorteilhafte Ausgestaltungen und Weiterbildungen der Erfindung sind Gegenstand der abhängigen Ansprüche.

Die Erfindung schlägt vor, dass Kunstleder dahingehend zu modifizieren, dass die Kunststoffmasse der Adhäsionsschicht energieabsorbierende Additive enthält, die dazu bestimmt sind, unter Einwirkung geeigneter elektromagnetischer Strahlung und/oder Elektronenstrahlung die Adhäsionsschicht mittels der energieabsorbierenden Additive derart zu erwärmen, dass die haftfeste Verbindung zum textilen Träger aufgehoben wird, sodass der textile Träger vom Beschichtungsverbund getrennt werden kann.

Ein Kunstleder üblichen Aufbaus besteht in der Regel aus einem Mehrschichtverbund mit bis zu elf Schichten. Diese sind zum Beispiel im Bereich der sichtseitigen Oberfläche als Lackschichten auf Basis von Polyurethan, Acrylaten, PVC oder Fluor ausgebildet. Diese Lackschichten sind im Vergleich zu den übrigen Schichten des Beschichtungsverbundes sehr dünn ausgeführt und wiegen im direkten Massevergleich sehr gering. Weitere, üblicherweise unterhalb der Lackschichten angeordnete Schichten sind die sogenannte Deckschicht, welche die Farbgebung und funktionalen Eigenschaften, wie Abrieb und Umwelteigenschaften bestimmt, eine in Richtung auf den textilen Träger anschließende Volumenschicht, welche beispielsweise geschäumt sein kann, sowie letztlich die Adhäsionsschicht, welche die vorangehend genannten Schichten des Beschichtungsverbundes mit dem textilen Träger haftfest verbindet und insoweit auf der Oberfläche des textilen Trägers aufgebracht ist. Im Rahmen der Erfindung wurde festgestellt, dass in diese Adhäsionsschicht ein geeigneter Anteil energieabsorbierender Additive eingebracht werden kann, welche erfindungsgemäß das Adhäsionsverhalten der Adhäsionsschicht zum textilen Träger sowie der gegenüberliegend angrenzenden weiteren Schicht des Beschichtungsverbundes nicht oder nicht nennenswert verschlechtern.

Durch Einwirkung einer geeigneten elektromagnetischen Strahlung und/oder Elektronenstrahlung bzw. entsprechender Energiequelle können diese energieabsorbierenden Additive allerdings innerhalb der als Matrix dienenden Kunststoffmasse der Adhäsionsschicht aufgeheizt werden, wodurch sich selektiv die Temperatur der Adhäsionsschicht im Kunstleder soweit erhöht, dass die Haftung zu dem textilen Träger und/oder der angrenzenden weiteren Schicht des Beschichtungsverbundes zumindest soweit verloren geht bzw. aufgehoben wird, dass der Beschichtungsverbund vom textilen Träger getrennt und anschließend diese voneinander getrennten Komponenten einer entsprechenden sortenreinen Weiterverarbeitung zum Beispiel zum Zwecke der Wiederaufbereitung zugeführt werden können.

Erfindungsgemäß kann die Erwärmung der Adhäsionsschicht mittels der eingesetzten Strahlung deutlich schneller durchgeführt werden, als die Wärmeabführung durch thermodynamische Prozesse in die benachbarten Schichten erlaubt. Dadurch kommt es zu der gewünschten selektiven Abtrennung des textilen Trägers von der Adhäsionsschicht.

Da die mittels der elektromagnetischen Strahlung und/oder Elektronenstrahlung bewirkte Erwärmung der Adhäsionsschicht lediglich auf diese Adhäsionsschicht beschränkt ist, bleiben die übrigen Schichten des Beschichtungsverbundes sowie der textile Träger thermisch weitgehend unbeeinflusst. Es findet insoweit lediglich eine thermische Schwächung der Adhäsionsschicht statt.

Nach einem Vorschlag der Erfindung sind die energieabsorbierenden Additive auf Basis von Metallpartikeln, ionischen Verbindungen, wie Salzen, Halbleiterverbindungen, z.B. auf Basis von Silizium oder Siliziumcarbid, Graphitpartikeln, Kohlenstoff-Nanoröhrchen, Rußpartikeln, leitfähigen Polymeren, wie Polyanilin und/oder ionischen Flüssigkeiten ausgebildet.

Im einfachsten Fall handelt es bei der erfindungsgemäß modifizierten Adhäsionsschicht um einen sogenannten Kaschierfilm zum Beispiel auf Basis von Polyurethan, der mit einer geeigneten Menge an Rußpartikeln pigmentiert ist.

Die Adhäsionsschicht kann nach einem Vorschlag der Erfindung mittels jeglicher geeigneter elektromagnetischer Strahlung bestrahlt werden, um die Additive zu erwärmen, wobei im Falle elektromagnetischer Strahlung insbesondere Induktions-, Mikrowellen-oder Infrarotstrahlung als geeignet angesehen werden. Ferner kann auch Elektronenstrahlung zur Erwärmung der Additive verwendet werden, jeweils sowohl einzeln als auch in Kombination.

Insbesondere wird die Bestrahlung des Kunstleders mittels Infrarot-Strahlung einer Wellenlänge von 800 bis 2000 nm bei Einsatz einer mit entsprechenden Infrarotstrahlung absorbieren Additiven versehenen Adhäsionsschicht als geeignet angesehen. Gleiches gilt für den Einsatz von Kohlenstoff-Nanoröhrchen als energieabsorbierende Additive, die ebenfalls mittels Infrarotstrahlung angeregt werden können.

Bei Einsatz der Kohlenstoff-Nanoröhrchen sowie Metallpartikeln und Graphit als energieabsorbierende Additive kann auch Mikrowellenstrahlung verwendet werden, um die gewünschte Energie in das Material einzubringen und die Adhäsionsschicht aufzuheizen.

Für magnetische und magnetisierbare Additive, beispielsweise ferromagnetische Additive wie auch Additive, welche induktionssensitiv sind, können Induktionsstrahlen verwendet werden. Dies gilt auch für den Einsatz von Aluminiumpartikeln als energieabsorbierende Additive.

Die Erfindung schlägt vor, dass die energieabsorbierenden Additive in einer Konzentration von 0,001 % bis 25 % (phr) in die Kunststoffmasse der Adhäsionsschicht eingebracht sind, die beispielsweise als Kaschier- oder Haftstrich innerhalb des erfindungsgemäßen Kunstleders vorliegt. Vorzugsweise sollte die Konzentration der Additive innerhalb der Adhäsionsschicht etwa 0,01 bis 10 % (phr) betragen. Die jeweils geeigneten Konzentrationen sowie Strahlungsintensitäten und -dauern können vom Fachmann anhand der erzielbaren Separierneigung zwischen textilem Träger und Beschichtungsverbund leicht festgelegt werden.

Das erfindungsgemäße Kunstleder kann insbesondere eine Adhäsionsschicht auf Basis von Polyurethan aufweisen, welche auch teilweise vernetzt sein kann, sodass die Adhäsionsschicht jedoch weiterhin thermoplastische Eigenschaften besitzt.

Neben derartigen Adhäsionsschichten auf Basis von Polyurethan können auch z.B. in Kunstlederaufbauten vorhandene und als Adhäsionsschicht wirkende Haftstriche auf Basis von Acrylaten, Polyvinylchlorid, Copolymeren auf Basis oder in Abmischung mit Vinylalkoholen, Vinylacetaten verwendet und bearbeitet werden.

Ein erfindungsgemäßes Verfahren zum Separieren des textilen Trägers eines vorangehend beschriebenen Kunstleders nach Erreichen bzw. Überschreiten seiner Nutzungsdauer sieht vor, dass das bereitgestellte Kunstleder mit geeigneter elektromagnetischer Strahlung und/oder Elektronenstrahlung bestrahlt wird, dergestalt, dass die Adhäsionsschicht auf eine Temperatur erwärmt wird, bei der die haftfeste Verbindung zwischen der Adhäsionsschicht und dem textilen Träger aufgehoben wird. Anschließend kann der Beschichtungsverbund vom textilen Träger abgelöst und einem jeweils getrennten Bearbeitungsgang zugeführt werden, um beispielsweise eine sortenreine Aufbereitung in ausgewählten Recyclingpathways zu ermöglichen.

Erfindungsgemäß ist somit vorgesehen, nach der Verwendung des Kunstleders und im Recyclingprozess den das Kunstleder ausbildenden Verbund aus textilem Träger und Beschichtungsverbund mit einer geeigneten Energiequelle zu inkubieren, um die Adhäsionsschicht aufzuheizen und die Haftung zu den weiteren Schichten des Beschichtungsverbundes sowie des textilen Trägers soweit zu reduzieren, dass eine Trennung des textilen Trägers vom Beschichtungsverbund ermöglicht wird.

Als elektromagnetische Strahlung kann insbesondere Induktions-, Infrarot- und/oder Mikrowellenstrahlung eingesetzt werden. Im Falle des Einsatzes von Infrarotstrahlung wird insbesondere eine Wellenlänge von 800 bis 2000 nm als geeignet angesehen.

Das erfindungsgemäße Kunstleder sowie das Verfahren ermöglichen es beispielsweise, ein Sitzbezugsmaterial aus dem erfindungsgemäßen Kunstleder direkt im verbauten Zustand mit der geeigneten elektromagnetischen Strahlung und/oder Elektronenstrahlung zu bestrahlen, sodass die aus dem Beschichtungsverbund gebildeten oberen Schichten vom textilen Träger abgenommen werden können. Alternativ kann beispielsweise auch die Zuführung von Abschnitten oder Bahnen des zu recycelnden Kunstleders zu einer entsprechenden Bestrahlungseinrichtung vorgesehen werden.

Die Separationsgeschwindigkeit des textilen Trägers vom Beschichtungsverbund kann entsprechend der vorherrschenden Energieabsorption bzw. des erzielbaren Energieeintrages eingestellt werden.

Mit der Erfindung ist es auch möglich, separierte Multischichtverbundsysteme mit textilem Träger separat, d. h. ohne Bauteil voneinander zu trennen und einer sortenreinen Weiter- bzw. Wiederverwertung zuzuführen.

Da erfindungsgemäß die Erwärmung der Adhäsionsschicht durch die Bestrahlung deutlich schneller erfolgt als die Wärmeabführung durch thermodynamische Prozesse in benachbarte Schichten, kommt es zu einem selektiven Ablösen zwischen dem textilen Träger und der erwärmten Adhäsionsschicht.

## Patentansprüche

1. Kunstleder, welches einen textilen Träger und einen mehrere Schichten umfassenden und auf den textilen Träger aufgebrachten Beschichtungsverbund auf Basis von Kunststoffmassen umfasst, wobei die auf den textilen Träger unmittelbar aufgebrachte Schicht als Adhäsionsschicht den Beschichtungsverbund haftfest mit dem textilen Träger verbindet, **dadurch gekennzeichnet, dass** die Kunststoffmasse der Adhäsionsschicht energieabsorbierende Additive enthält, die dazu bestimmt sind, die Adhäsionsschicht durch Einwirkung elektromagnetischer Strahlung und/oder Elektronenstrahlung derart zu erwärmen, dass die haftfeste Verbindung zum textilen Träger aufgehoben wird.

2. Kunstleder nach Anspruch 1, **dadurch gekennzeichnet, dass** die energieabsorbierenden Additive auf Basis von Metallpartikeln, Halbleiterverbindungen, Graphitpartikeln, Kohlenstoff-Nanoröhrchen, leitfähigen Polymeren, Rußpartikeln und/oder ionischen Flüssigkeiten ausgebildet sind.

3. Kunstleder nach Anspruch 1 oder 2, **dadurch gekennzeichnet, dass** die Adhäsionsschicht mittels Induktions-, Mikrowellen- oder Infrarotstrahlung erwärmbar ist.

4. Kunstleder nach Anspruch 3, **dadurch gekennzeichnet, dass** die Adhäsionsschicht mittels elektromagnetischer Strahlung einer Wellenlänge von 800 bis 2000 nm erwärmbar ist.

5. Kunstleder nach einem der Ansprüche 1 bis 4, **dadurch gekennzeichnet, dass** die Additive in einer Konzentration von 0,001 bis 25 % (phr) in die Kunststoffmasse der Adhäsionsschicht eingebracht sind.

6. Kunstleder nach Anspruch 5, **dadurch gekennzeichnet, dass** die Additive in einer Konzentration von 0,01 bis 10 % (phr) in die Kunststoffmasse der Adhäsionsschicht eingebracht sind.

7. Kunstleder nach einem der Ansprüche 1 bis 6, **dadurch gekennzeichnet, dass** die Adhäsionsschicht auf Basis von Polyurethan ausgebildet ist.

8. Kunstleder nach einem der Ansprüche 1 bis 6, **dadurch gekennzeichnet, dass** die Adhäsionsschicht als Haftstrich auf Basis von Acrylaten, Polyvinylchlorid und/oder Copolymeren auf Basis oder in Abmischung von Vinylalkoholen oder Vinylacetaten ausgebildet ist.

9. Kunstleder nach einem der Ansprüche 1 bis 8, **dadurch gekennzeichnet, dass** die Adhäsionsschicht zumindest teilweise vernetzt ausgebildet ist.

10. Verfahren zum Separieren des textilen Trägers eines Kunstleders nach einem der vorangehenden Ansprüche, umfassend Bereitstellen des Kunstleders und Bestrahlen des Kunstleders mit elektromagnetischer Strahlung und/oder Elektronenstrahlung, dergestalt, dass die Adhäsionsschicht auf eine Temperatur erwärmt wird, sodass die haftfeste Verbindung zwischen der Adhäsionsschicht und dem textilen Träger aufgehoben wird und anschließendes Ablösen des Beschichtungsverbundes vom textilen Träger.

11. Verfahren nach Anspruch 10, **dadurch gekennzeichnet, dass** als elektromagnetische Strahlung Induktions-, Infrarot- und/oder Mikrowellenstrahlung eingesetzt wird.

12. Verfahren nach Anspruch 10 oder 11, **dadurch gekennzeichnet, dass** die elektromagnetische Strahlung eine Wellenlänge von 800 bis 2000 nm aufweist.

## Claims

1. Synthetic leather, which comprises a textile carrier and a coating composite which comprises two or more layers, is applied to the textile carrier and is based on plastics compounds, wherein the layer applied directly to the textile carrier as an adhesion layer connects the coating composite firmly to the textile carrier, **characterized in that** the plastics compound of the adhesion layer contains energy-absorbing additives which are intended to heat the adhesion layer by exposure to electromagnetic radiation and/or electron radiation in such a way that the firm connection to the textile carrier is reversed.

2. Synthetic leather according to Claim 1, **characterized in that** the energy-absorbing additives are based on metal particles, semiconductor compounds, graphite particles, carbon nanotubes, conductive polymers, carbon black particles and/or ionic liquids.

3. Synthetic leather according to Claim 1 or 2, **characterized in that** the adhesion layer is heatable by means of induction, microwave or infrared radiation.

4. Synthetic leather according to Claim 3, **characterized in that** the adhesion layer is heatable by means of electromagnetic radiation of a wavelength of 800 to 2000 nm.

5. Synthetic leather according to any of Claims 1 to 4, **characterized in that** the additives are incorporated in the plastics compound of the adhesion layer in a concentration of 0.001% to 25% (phr).

6. Synthetic leather according to Claim 5, **characterized in that** the additives are incorporated in the plastics compound of the adhesion layer in a concentration of 0.01% to 10% (phr).

7. Synthetic leather according to any of Claims 1 to 6, **characterized in that** the adhesion layer is formed on the basis of polyurethane.

8. Synthetic leather according to any of Claims 1 to 6, **characterized in that** the adhesion layer is formed as a tie coat based on acrylates, polyvinyl chloride and/or copolymers based on or in a blend of vinyl alcohols or vinyl acetates.

9. Synthetic leather according to any of Claims 1 to 8, **characterized in that** the adhesion layer is at least partially crosslinked.

10. Method for separating the textile carrier of a synthetic leather according to any of the preceding claims, comprising providing the synthetic leather and irradiating the synthetic leather with electromagnetic radiation and/or electron radiation, such that the adhesion layer is heated to a temperature, so that the firm connection between the adhesion layer and the textile carrier is reversed, and then detaching the coating composite from the textile carrier.

11. Method according to Claim 10, **characterized in that** electromagnetic radiation used comprises induction, infrared and/or microwave radiation.

12. Method according to Claim 10 or 11, **characterized in that** the electromagnetic radiation has a wavelength of 800 to 2000 nm.

## Revendications

1. Cuir synthétique, qui comprend un support textile et un composite de revêtement, à base de masses de matériau synthétique, comprenant plusieurs couches et appliqué sur le support textile, la couche appliquée directement sur le support textile reliant, en tant que couche d'adhérence, le composite de revêtement de manière adhérente au support textile, **caractérisé en ce que** la masse de matériau synthétique de la couche d'adhérence contient des additifs absorbeurs d'énergie, qui sont destinés à chauffer la couche d'adhérence par action d'un rayonnement électromagnétique et/ou d'un rayonnement électronique de telle sorte que la liaison adhérente avec le support textile est éliminée.

2. Cuir synthétique selon la revendication 1, **caractérisé en ce que** les additifs absorbeurs d'énergie sont réalisés à base de particules métalliques, de composés semi-conducteurs, de particules de graphite, de nanotubes de carbone, de polymères conducteurs, de particules de suie et/ou de liquides ioniques.

3. Cuir synthétique selon la revendication 1 ou 2, **caractérisé en ce que** la couche d'adhérence peut être chauffée au moyen d'un rayonnement d'induction, de micro-ondes ou infrarouge.

4. Cuir synthétique selon la revendication 3, **caractérisé en ce que** la couche adhérente peut être chauffée au moyen d'un rayonnement électromagnétique d'une longueur d'onde de 800 à 2000 nm.

5. Cuir synthétique selon l'une des revendications 1 à 4, **caractérisé en ce que** les additifs sont introduits en une concentration de 0,001 à 25% (pcc) dans la masse de matériau synthétique de la couche d'adhérence.

6. Cuir synthétique selon la revendication 5, **caractérisé en ce que** les additifs sont introduits en une concentration de 0,01 à 10% (pcc) dans la masse de matériau synthétique de la couche d'adhérence.

7. Cuir synthétique selon l'une des revendications 1 à 6, **caractérisé en ce que** la couche d'adhérence est réalisée à base de polyuréthane.

8. Cuir synthétique selon l'une des revendications 1 à 6, **caractérisé en ce que** la couche d'adhérence est réalisée sous forme de couche d'adhérence à base d'acrylates, de poly(chlorure de vinyle) et/ou de copolymères à base d'alcools vinyliques ou d'acétates de vinyle ou en mélange avec ceux-ci.

9. Cuir synthétique selon l'une des revendications 1 à 8, **caractérisé en ce que en ce que** la couche d'adhérence est réalisée de manière au moins partiellement réticulée.

10. Procédé de séparation du support textile d'un cuir synthétique selon l'une des revendications précédentes, comprenant la mise à disposition du cuir synthétique et la soumission du cuir synthétique à un rayonnement électromagnétique et/ou un rayonnement électronique, de telle sorte que la couche d'adhérence est chauffée à une température telle que la liaison adhérente entre la couche d'adhérence et le support textile est supprimée, et le décollement consécutif du composite de revêtement du support textile.

11. Procédé selon la revendication 10, **caractérisé en ce qu'**un rayonnement d'induction, infrarouge et/ou de micro-ondes est utilisé en tant que rayonnement électromagnétique.

12. Procédé selon la revendication 10 ou 11, **caractérisé en ce que** le rayonnement électromagnétique présente une longueur d'onde de 800 à 2000 nm.
